# EUROPÄISCHE PATENTSCHRIFT

(11) **EP 0 075 350 B1**
(45) Veröffentlichungstag und Bekanntmachung des Hinweises auf die Patenterteilung: **07.08.1985**
(21) Anmeldenummer: 82201099.7
(22) Anmeldetag: 07.09.1982
(51) Int. Cl.: C22C 13/00

(54) **Legierung zum Impfen von Zinnlegierungen**
Alloy for inoculating tin-base alloys
Alliage pour l'inoculation d'alliages à base d'étain

(30) Priorität: 10.09.1981 DE 3135847
(43) Veröffentlichungstag der Anmeldung: 30.03.1983
(73) Patentinhaber: Billiton Witmetaal B.V., NL-1411 AW Naarden (NL)
(72) Erfinder: Sandig, Hartmut, Dipl.-Phys., D-5190 Stolberg (DE)

## Beschreibung

Die Erfindung betrifft eine Zinnimpflegierung zur Herstellung von Zinnlegierungen, insbesondere Zinngußlegierungen, mit 0,004 5 bis 0,45 Gew.%, vorzugsweise 0,004 5 bis 0,24 Gew.% Zink, 0,000 5 bis 0,05 Gew.% Aluminium und 0,000 1 bis 0,01 Gew.% Magnesium sowie ein Verfahren zum Impfen der Zinnlegierungen.

Zinnlegierungen dienen zur Herstellung von Zinngeräten durch Gießen oder Verformen und sind beispielsweise zum Teil in DIN 1780 und DE-A-2 713 196 beschrieben. Zu den entscheidenen Forderungen von seiten der Verarbeitung an Zinnlegierungen für die Herstellung von Zinngeräten durch Gießen zählen ein gutes Formfüllungs-, Fließ- und ein gutes Nachspeisungsverhalten, eine Reduzierung der Mikrolunkerbildung sowie glatte und porenfreie Oberflächen der gegossenen Zinngeräte. Für die Herstellung von gedrücktem oder tiefgezogenem Zinngerät sind eine gute Verformbarkeit als Folge hoher Bruchdehnung bei ausreichender Festigkeit, ein hohes Grenzziehverhältnis. eine geringe Zipfligkeit und eine fehlerfreie Oberfläche der erzeugten Formteile von Bedeutung. Besonders störende Oberflächenfehler sind Tiefziehparabeln in Form von Materialtrennungen und Mikrorisse in Fließ- und Frückrichtung. Das mehr oder wenige starke Auftreten einer oder mehrerer Fehler dieser Art kann einerseits aus der Vorgabe nicht optimaler Gieß-, Walz- oder Weiterverarbeitungsbedingungen hergeleitet werden, ist andererseits latent durch die Legierungszusammensetzung bedingt. So kann es je nach Vorgabe der Gießbedingungen und der Legierungszusammensetzung zu starken Steigerungen der intermetallischen Cu₆Sn₅-Phase kommen, die sich in langen Nadeln und Rhomben ausscheidet. Diese gegenüber dem aus dem zinnreichen Mischkristall bestehenden Grundgefüge härterer Phase kann zu starken Unterschieden in den Verformungswiderständen im Gefüge Frücken und Tiefziehen stören. Ziehparabeln sind die Folge, insbesondere dann, wenn diese Phase an diskreten Stellen im Gefüge gehäuft in Form von großen Nadeln und Rhomben auftritt.

Ausgehend von dieser Erkenntnis liegt der vorliegenden Erfindung die Aufgabe zugrunde, insbesondere bei kupferhaltigen Zinnlegierungen eine Feinung der CuₛSnₛ-Phase und bei blei- und antimonhaltigen Zinnlegierungen eine Kornfeinung durch Zugabe einer Zinnimpflegierung zu erzielen, ohne dabei die guten mechanisch-technologischen Eigenschaften der Zinnlegierungen zu beeinträchtigen.

Gelöst ist die Aufgabe durch eine Zinnimpflegierung bestehend aus 6 bis 12 Gew.% Zink, 0,1 bis 1,0 Gew.% Aluminium und 0,08 bis 0,8 Gew.% magnesium, Rest Zinn.

Eine vorzugsweise Zusammensetzung der Zinnimpflegierung besteht aus 9,25 Gew.% Zink, 0,5 Gew.% Aluminium, 0,25 Gew.% Magnesium, Rest Zinn.

Das Verfahren zum Herstellen von Zinnlegierungen mit 0,004 5 bis 0,45 Gew.%. vorzugsweise 0,004 5 bis 0,24 Gew.% Zink, 0,000 5 bis 0,05 Gew.% Aluminium und 0,0001 bis 0,01 Gew.% Magnesium wird in der Weise durchgeführt, daß die Zinnimpflegierung in die zu verarbeitende geschmolzene Zinnlegierung bei einer Temperatur von 300 bis 400 °C in einer Menge von 0,1 bis 1 Gew.% bezogen, auf die Menge der Zinnlegierungsschmelze, zugesetzt wird.

Die Zinnimpflegierung kann während des Füllens der Gießform in die Zinnlegierung eingeschossen oder in die Zinnlegierungsschmelze eingerührt werden.

Gegebenenfalls ist es auch möglich, die Zinnimpflegierung in einer kleinen Schmelzmenge der Zinnlegierung aufzulösen und dann der zu impfenden Zinnlegierungsschmelze zuzusetzenen.

Durch den Zusatz der Zinnimpflegierung zu Zinnlegierungen wird eine Kornfeinung dergestalt erreicht, daß die Cu₆Sn-₅-Phase feindispers in Richtung globulitischer Erstarrung verteilt ist und daß bei blei- und antimonhaltigen Zinnlegierungen ebenfalls eine Kornfeinung erreicht wird. Dadurch ergibt sich eine Verbesserung des Guß- und Erstarrungsverhaltens bezüglich verbesserter Nachspeisung, Reduzierung von Mikrolunkerbildung und Innenporosität sowie glatterer Oberfläche der gegossenen Teile.

Die mit der Erfindung erzielten Vorteile sind anhand der in den Zeichnungen wiedergegebenen metallographischen Gefügeaufnahmen beispielhaft dargestellt und nachfolgen näher erläutert.
Fig. 1 zeigt eine metallographische Gefügeaufnahme einer Zinngußlegierung mit 3,02 Gew.% Antimon, 2,80 Gew.% Kupfer und 0,043 Gew.% Blei, wobei die helle Phase die CuₛSnₛ-Phase darstellt.

In Fig. 2 ist eine metallische Gefügeaufnahme der bei Fig. 1 genannten Zinngußlegierung wiedergegeben, die jedoch mit einer Zinnlegierung mit 8,47 Gew.% Zink, 0,47 Gew.% Aluminium und 0,19 Gew.% Magnesium geimpft worden ist, so daß sich in der Zinngußlegierung ein Zinkgehalt von 0,036 0 Gew.%, ein Aluminiumgehalt von 0,001 0 Gew.% und ein Magnesiumgehalt von 0,000 65 Gew.% eingestellt hat.

Eine vergleichende Gegenüberstellung der beiden metallographischen gefügeaufnahmen zeigt, daß durch die Zugabe der Zinnimpflegierung zu einer herkömmlichen Zinngußlegierung die Cu₆Sn₅-Phase feindispers verteilt ist.

## Patentansprüche

1. Zinnimpflegierung zur Herstellung von Zinnlegierungen, insbesondere Zinngußlegierungen. mit 0,004 5 bis 0,45 Gew.%, vorzugsweise 0,004 5 bis 0,24 Gew.% Zink, 0,000 5 bis 0,05 Gew.% Aluminium und 0,000 1 bis 0,01 Gew.% Magnesium, dadurch gekennzeichnet, daß sie aus 6 bis 12 Gew.% Zink, 0,1 bis 1,0 Gew.% Aluminium, 0,08 bis 0,8 Gew.% Magnesium und Zinn als Rest besteht.

2. Zinnimpflegierung nach Anspruch 1, dadurch gekennzeichnet, daß sie aus 9,25 Gew.% Zink, 0,5 Gew.% Aluminium, 0,25 Gew.% Magnesium und Zinn als Rest besteht.

3. Verfahren zur Herstellung von Zinnlegierungen mit 0,004 5 bis 0,45 Gew.%, vorzugsweise 0,004 5 bis 0,24 Gew.% Zink, 0,000 5 bis 0,05 Gew.% Aluminium und 0,000 1 bis 0,01 Gew.% Magnesium unter Verwendung der Zinnimpflegierung nach den Ansprüchen 1 und 2, dadurch gekennzeichnet, daß diese in einer Menge von 0,1 bis 1 Gew.% bezogen auf das Gewicht der Zinnlegierungsschmelze dieser bei einer Temperatur von 300 bis 400 °C zugesetzt wird.

4. Verfahren nach Anspruch 3, dadurch gekennzeichnet, daß die Zinnimpflegierung während des Füllens der Gießform in die Zinniegierung eingeschossen wird.

5. Verfahren nach Anspruchen 3, dadurch gekennzeichnet, daß die Zinnimpflegierung in die Zinnlegierungsschmelze eingerührt wird.

6. Verfahren nach Anspruch 3, dadurch gekennzeichnet, daß die Zinnimpflegierung in einer kleinen Schmelzemenge der Zinnlegierung aufgelöst und dann der Zinnlegierungsschmelze zugesetzt wird.

## Claims

1. An inoculating tin alloy for use in making tin alloys, particularly cast tin alloys, which contain 0,004 5 to 0,45 wt.%, preferably 0,004 5 to 0,24 wt.% zinc, 0,000 5 to 0,05 wt.% aluminium and 0,000 1 to 0,01 wt.% magnesium, characterized in that it consists of 6 to 12 wt.% zinc, 0,1 to 1,0 wt.% aluminium, 0,08 to 0,8 wt.% magnesium, balance tin.

2. An inoculating tin alloy according to claim 1, characterized in that it consists of 9,25 wt.% zinc, 0,5 wt.% aluminium, 0,25 wt.% magnesium, balance tin.

3. A process of producing tin alloys containing 0,004 5 to 0,45 wt.%, preferably 0,004 5 to 0,24 wt.% zinc, 0,000 5 to 0,05 wt.% aluminium and 0,000 1 to 0,01 wt.% magnesium with the aid of an inoculating tin alloy according to claims 1 and 2, characterized in that the inoculating alloy is added to a molten tin alloy at a temperature of 300 to 400 °C in a quantity of 0,1 to 1 wt.% of the weight of the tin alloy.

4. A process according to claim 3, characterized in that the inoculating tin alloy is shot into the tin alloy during the filling of the casting mould.

5. A process according to claim 3, characterized in that the inoculating tin alloy is stirred into the molten tin alloy.

6. A process according to claim 3, characterized in that the inoculating tin alloy is dissolved in a small quantity of the molten tin alloy and is then added to the molten tin alloy.

## Revendications

1. Alliage d'inoculation à base d'étain, destiné à la préparation notamment d'alliages d'étain et de fonte, comprenant de 0,004 5 à 0,45 % en poids et, de préférence, de 0,004 5 à 0,24 % en poids de zinc, de 0,000 5 à 0,05 % en poids d'aluminium et de 0,000 à à 0,01 % en poids de magnésium, caractérisé en ce qu'il est constitué de 6 à 12 % en poids de zinc, de 0,1 à 1,0 % en poids d'aluminium, de 0,08 à 0,8 % en poids de magnésium, le reste étant de l'étain.

2. Alliage d'inoculation à base d'étain suivant la revendication 1, caractérisé en ce qu'il est constitué de 9,25 % en poids de zinc, de 0,5 % en poids d'aluminium, de 0,25 % en poids de magnésium, le reste étant de l'étain.

3. Procédé de préparation d'alliages à base d'étain, comprenant de 0,004 5 à 0,45 % en poids et, de préférence, de 0,004 5 à 0,24 % en poids de zinc, de 0,000 5 à 0,05 % en poids d'aluminium et de 0,000 à à 0,01 % en poids de magnésium, en utilisant l'alliage d'inoculation à base d'étain suivant les revendications 1 et 2, caractérisé en ce qu'il consiste à ajouter celui-ci à une température de 300 à 400 °C à l'alliage fondu à base d'étain en une quantité représentant de 0,1 à 1 % du poids de ce dernier.

4. Procédé suivant la revendication 3, caractérisé en ce qu'il consiste à injecter l'alliage d'inoculation à base d'étain dans l'alliage à base d'étain pendant le remplissage du moule.

5. Procédé suivant la revendication 3, caractérisé en ce qu'il consiste à incorporer l'alliage d'inoculation à base d'étain à l'alliage fondu à base d'étain par brassage.

6. Procédé suivant la revendication 3, caractérisé en ce qu'il consiste à dissoudre l'alliage d'inoculation à base d'étain dans une petite quantité fondue de l'alliage à base d'étain et à ajouter ensuite l'alliage fondu à base d'étain.
